# EUROPÄISCHE PATENTSCHRIFT

(11) **EP 0 142 638 B1**
(45) Veröffentlichungstag und Bekanntmachung des Hinweises auf die Patenterteilung: **12.10.1988**
(21) Anmeldenummer: 84110050.6
(22) Anmeldetag: 23.08.1984
(51) Int. Cl.: C25B 11/00

(54) **Aktivierte Elektroden auf der Basis von Ni, Co, Fe mit aktiver Beschichtung und Verfahren zur Herstellung derselben**
Electrodes based on nickel, cobalt, iron, with active coating, and process for their manufacture
Electrodes à base de nickel, cobalt, fer présentant un revêtement actif et leur procédé de fabrication

(30) Priorität: 27.08.1983 DE 3330961
(43) Veröffentlichungstag der Anmeldung: 29.05.1985
(73) Patentinhaber: FORSCHUNGSZENTRUM JÜLICH GMBH, 52425 Jülich (DE); METALLGESELLSCHAFT AG, 60015 Frankfurt (DE)
(72) Erfinder: Divisek, Jiri, Dr., D-5170 Jülich (DE); Schmitz, Heinz, D-5170 Jülich (DE); Wüllenweber, Heinz, D-6000 Frankfurt (DE)

(56) Entgegenhaltungen:
- US-A- 1 709 801
- US-A- 4 250 004
- IBM TECHNICAL DISCLOSURE BULLETIN, Band 25, Nr. 3A, August 1982, Seiten 922-923, New York, USA; M.L. BLOCK et al.: "Metal foil preparative method"

## Beschreibung

Die Erfindung bezieht sich auf ein Verfahren zur Herstellung von aktivierten Elektroden aus Grundmetall auf der Basis von Eisen, Kobalt oder Nickel mit aktiver Beschichtung durch galvanische Abscheidung und Aktivierung sowie auf danach erhältliche Elektroden.

Einige technische Elektrolyseverfahren wie die alkalische Wasserelektrolyse der die Chloralkalielektrolyse benötigen als Kathode eine Elektrode mit geringer Wasserstoffüberspannung. Ferner ist für die alkalische Wasserelektrolyse eine Anode wünschenswert, die eine überspannungsfreie Sauerstoffentwicklung ermöglicht. Aus diesem Grunde werden katalytisch wirksame Elektroden angewandt.

Der beste bekannte Katalysator für die Wasserstoffentwicklung ist Platin. Wegen seines hohen Preises werden allerdings nur sehr dünne Pt-Beschichtungen auf den Elektroden vorgesehen, die typischerweise unter 1 mg Pt/cm² liegen, was auf Kosten der Effektivität geht, die dann nicht mehr voll befriedigt. Wie aus Vergleichsversuchen von Teledyne Energy Systems (Hydrogen Energy Progress-IV, Editors T.N. Veziroglu, W.D. Van Vorst, J.H. Kelley, Pergamon Press, Oxford, 1982 Seiten 151 158) hervorgeht, sind dann Katalysatoren auf der Basis von Nicht-Edelmetallen insgesamt günstiger.

Als Beispiel dafür hat Teledyne vom BP Research Centre in Middlesex entwickelte Nickel/Molybdän-Katalysatoren (EP-Patentanmeldung 79 301 963.9) überprüft. Ferner wurden Nickelborid-Katalysatoren (DE-PS-2 307 852) getestet, die jedoch im Vergleich zu Platinbeschichtungen höhere Wasserstoffüberspannungen ergaben (Hydrogen Energy Progress III-Editors T.H. Veziroglu, K. Fueki., T.Ohta, Pergamon Press, Oxford, 1981 Seiten 15 - 27). Als weitere Katalysatoren sind Nickelsulfide bekannt (BE-PS-864 275) und verschiedene Beschichtungen mit gemischten Übergangsmetalloxiden (Seminar on Hydrogen es an Energy Vector, EEC Report Eur 6085,1978, Seiten 166 - 180) bzw. Übergangsmetallen (GB-PS-1 510 099 bzw. US-PS-4152 240).

Sehr wirkungsvoll wird die Wasserstoffüberspannung durch Verwendung von Raney-Nickel-Elektroden herabgesetzt (E. Justi, A. Winsel, "Kalte Verbrennung, Fuel Cells", Franz Steiner Verlag, Mainz, 1962). Diese ursprünglich nach einem Pressverfahren erzeugten Elektroden lassen sich allerdings nur umständlich und unwirtschaftlich in technisch üblichen Dimensionen herstellen. Daher wurde von LURGI ein verbessertes Walzverfahren entwickelt (J. Müller, K. Lohrberg, H. Wüllenweber, Chem.-lng.-Techn.52 (1980) S. 435 - 36), das eine einfache Vergrößerung der Elektroden-Arbeitsfläche ermöglicht. Danach wird Nickel- oder Stahlblech mit Raney-NickelPulver plattiert und durch Behandlung mit KOH in üblicher Weise aktiviert. Neben einer geringen Überspannung ist das ausgezeichnete Langzeitverhalten der so erzeugten Elektroden bemerkenswert: Nach einer Betriebszeit von 1 Jahr bei einer Stromdichte von 2 kA/m² und 92°C Betriebstemperatur war das Elektrodenpotential unverändert.

Ein ähnliches Langzeitverhalten zeigen auch mit Raney-Nickel beschichtete Elektroden, die besonders einfach durch Aktivierung einer galvanisch abgeschiedenen Ni/Zn-Schicht erhalten werden (J. Divisek, H. Schmitz, J. Mergel: Chem.-Ing.-Techn. 52 (1980) S. 465): Aus einer Ni²+- und Zn²+-lonen enthaltenden Lösung wird auf einer Elektroden-Matrix eine Ni/Zn-Legierung galvanisch abgeschieden und anschließend mit KOH-Lösung in üblicher Weise zu Raneynickel aktiviert. Die so erhaltene Elektrode kann als Kathode bei der alkalischen Wasserstoffentwicklung bzw. als Kathode und/oder Anode bei der alkalischen Wasserelektrolyse dienen. Die verwendete Matrix muß eine gute elektrische Leitfähigkeit besitzen und kann unterschiedliche geometrische Formen haben, so daß man bei der Konstruktion eines Elektrolyseurs in dieser Hinsicht von vornherein nicht gebunden ist. Bevorzugte geometrische Formen einer solchen Elektroden-Matrix sind Drahtnetze, Streckmetall oder Lochblech. Insbesondere die letztere Form ist wichtig, da sie die sog. "Sandwich-Bauweise" bei einer Elektrolysezelle für alkalische Wasserelektrolyse ermöglicht, bei der die beiden Elektroden direkt an den Gasseparator (Diaphragma, lonenleiter) mit "Nullabstand" angepreßt werden, so daß die Elektrodenabstände minimalisiert sind und die ohmschen Spannungsabfälle vernachlässigbar werden.

Bei der Aktivierung von dünnen Nickel-Elektroden, insbesondere bei Lochblechen treten nun allerdings Schwierigkeiten auf: Brauchbare Abscheidungen von Raney-Legierungen, insbesondere von Ni/Zn-Legierungen aus einem Ni²+- und Zn²+-lonen enthaltenden Elektrolyten erfordern Kathodenstromdichten von 4 - 7 A/dm² oder mehr. Gleichzeitig muß das Potential über die Gesamtfläche der mit aktivierbarer Legierung zu beschichtenden Elektroden-Matrix möglichst einheitlich sein, d. h., für eine gleichmäßige, kontrollierte Abscheidung dürfen die durch ohmschen Spannungsabfall verursachten Potentialdifferenzen innerhalb der Kathode nicht über 40 mV hinausgehen. Bei geringen Blechstärken der Elektroden-Matrix von etwa 0,2 - 0,5 mm, wie sie für die alkalische Wasserelektrolyse wegen des geringeren Preises und technologischer Vorteile gegenüber Blechstärken um 1 mm und höher bevorzugt werden, ist jedoch mit solchen Potentialdifferenzen innerhalb der Kathodenfläche zu rechnen: So fließen beispielsweise bei der galvanischen Ni/Zn-Beschichtung einer technisch dimensionierten Elektroden-Matrix für die alkalische Wasserelektrolyse von 2 - 4 m², während der galvanischen Abscheidung elektrische Ströme in der Größenordnung von 1000 - 3000 A. Um bei solchen Stromstärken die galvanische Abscheidung noch mit einer Potentialdifferenz in der Elektrode von weniger als 40 mV durchführen zu können, muß der Ohm'sche Widerstand im Blech entsprechend klein gehalten werden. Entweder erhöht man dazu die Blechdicke der Elektroden und nimmt erhebliche technologische Nachteile und erhöhte Kosten in Kauf, oder man hält den Stromweg durch die Elektroden hindurch bei der galvanischen Abscheidung entsprechend kurz. Das geht bei größeren Elektrodenflächen nur durch eine Vielzahl von Kontaktierungspunkten oder -linien. Erst dann wird die galvanische Abscheidung einheitlich und reproduzierbar und kann durch anschließende Behandlung mit KOH in eine aktivierte Schicht (Raney-Nickel-Schicht) einer Elektrode für die Chloralkalielektrolyse oder alkalische Wasserelektrolyse umgewandelt werden.

Innerhalb des Elektrolyseurs für die alkalische Elektrolyse werden ebenfalls häufig Mehrfach-Kontaktierungen über die Elektrodenfläche hinweg benötigt, die sich allerdings mit den vorstehend beschriebenen in der Regel nicht decken, so daß die für die Beschichtung verwendeten Kontakte wieder entfernt und neue angebracht werden müssen. Dadurch entstehen auf der Elektrodenoberfläche die Einheitlichkeit und damit Leistung störende Fehler. Wenn man andererseits bei der galvanischen Abscheidung der Nickel-Legierung Druckkontakte für die Stromverteilung vorsieht, so entstehen an den Druckstellen unbeschichtete Bereiche, die später ebenfalls bei der Elektrolyse stören.

Eine einheitliche, fehlerfreie und kontrollierte galvanische Ni/Zn-Beschichtung von dünnen Elektroden mit technischen Ausmaßen ist mithin in der üblichen Weise nicht erreichbar. Das Gleiche gilt selbstverständlich auch für Elektroden auf Co- und Fe-Basis, die durch Beschichtung mit einer Legierung aus Elektrodengrundmetall und einem durch Laugebehandlung herauslösbaren Metall wie Zinn oder Zink und abschließende Herauslösung dieser Komponente aktiviert werden.

Der Erfindung liegt daher die Aufgabe zugrunde, ein Verfahren vorzusehen, mit dem auch dünnste Elektroden mit einwandfreier katalytisch wirksamer Beschichtung auf einfache Weise herstellbar sind.

Das zu diesem Zweck entwickelte erfindungsgemäße Verfahren ist dadurch gekennzeichnet, daß man auf einem entfernbaren elektrisch leitenden Träger sowohl die zur Bildung der aktiven Schicht(en) erforderliche aktivierbare Legierung aus dem Grundmetall und durch Laugebehandlung herauslösbarem Metall als auch das Grundmetall in der für die herzustellende Elektrode erforderlichen Reihenfolge nacheinander abscheidet und den Träger entfernt, wobei die aktivierbare Legierung vor, während oder nach Entfernung des Trägers durch Laugebehandlung aktiviert wird.

Zwar ist die galvanische Erzeugung von Elektrodenblechen und auch die Aktivierung solcher Bleche durch galvanische Abscheidung von aktivierbaren Legierungen und deren Aktivierung durch Laugebehandlung bekannt, jedoch werden bislang beide Schritte (Blecherzeugung und galvanische Abscheidung von aktivierbarer Legierung) ausnahmslos gesondert vorgenommen, d. h., das bereits fertige Blech wird in einem gesonderten Prozeß galvanisch mit aktivierbarer Legierung versehen. Diese Verfahrensweise hat insbesondere bei der Herstellung von dünnen Elektroden die oben genannten Nachteile, wobei noch zusätzlich Haftprobleme der Legierungsschicht am Elektrodenblech durch schwer erfaßbare Oberflächenveränderungen durch Trocknung, Lagerung, Versand und Manipulation der Bleche auftreten können.

Um Haftprobleme zu vermeiden, wird daher bemäß der US-A-4 250 004 zunächst auf der gesäuberten Oberfläche eines Grundmetallblechs von z. B. Eisen, Nickel oder Kobalt galvanisch Grundmetall abgeschieden, wonach eine laugeaktivierbare Schicht aus Grundmetall und herauslösbarem Metall (insbesondere Zink) erzeugt und anschließend aktiviert wird. Obgleich die Haftprobleme auf diese Weise gemildert werden, bleiben die weiter oben angegebenen Schwierigkeiten der Erzeugung einwandfreier großflächiger dünner aktivierter Elektroden bestehen.

Gemäß der Erfindung wird Elektrodengrundmetall, wie insbesondere reines Nickel, als tragende Kernschicht und aktivierbare Legierung, insbesondere Ni/Zn-Legierung (Mit einheitlicher oder sich ändernder Zn-Konzentration), in unterschiedlicher, zweckmäßiger Reihenfolge auf einer elektrisch gut leitenden Unterlage galvanisch abgeschieden. Solche entfernbaren Träger für die galvanische Erzeugung von Blechen und Bauteilen sind im Fachbereich bekannt.

Zur Erzeugung einer beidseits aktiven Elektrode wird beispielsweise zunächst aktivierbare Legierung (z. B. Ni-Zn) auf einem Träger abgeschieden und anschließend reines Grundmetall (z. B. Nickel), wonach nochmals eine aktivierbare Legierungsschicht (z. B. wiederum NiZn) aufgetragen wird. Man kann aber auch lediglich einseitig aktivierbare Doppelschichten erzeugen oder auch beipsielsweise zusammen mit dem Grundmetall Pulverteilchen, z. B. Nickelpulver, abscheiden, was zu einer Aufrauhung der Kernschicht führt.

Die Aktivierung der Legierungsschicht erfolgt in üblicher Weise durch Laugebehandlung, die vor der Ablösung der mehrschichtigen Abscheidung vom Träger vorgenommen wird oder auch gleichzeitig damit. Insbesondere wird jedoch die galvanische Abscheidung zunächst vom Träger entfernt und dann durch Laugebehandlung aktiviert.

Gemäß der Erfindung werden selbstragende aktivierte Elektroden mit einer Stärke von weniger als 1 mm erhalten, insbesondere durch ein Schnellverfahren, bei dem die Schichten mit einer Stromstärke von etwa 10 - 20 A/dm2 abgeschieden werden.

Vorzugsweise liegt die Dicke der Kernschicht bei etwa 0,1 - 0,5 mm insbesondere zwischen 0,1 und 0,3 mm und diejenige der aktivierbaren Legierung bei etwa 10 - 100 µm.

Die Kernschicht (sowie die Aktivierungsschichten) werden in gewünschter Form, wie z. B. durchgehend oder als Lochblech oder dergleichen erzeugt, was durch Molettieren oder durch Anwendung von Phototlack nach Art der Erzeugung gedruckter Schaltungen ohne weiteres möglich ist.

Man kann die zu aktivierenden Schichten der Elektroden auch mit einem von der Kernschicht unterschiedlichen "Lochmuster" versehen, sodaß die fertige Elektrode metallisch blanke Bereiche aufweist, über die dann eine Druckkontaktierung der Elektroden möglich ist. So kann beispielsweise die erste auf der entfernbaren Unterlage gebildete aktivierbare Schicht mit einem den späteren Auflagepunkten der Elektrode auf einer Unterlage wie z.B. einem Warzenblech entsprechenden Lochmuster gebildet werden, wonach die Kernschicht unter Einschluß dieser Bereiche aufgetragen wird. Eine solche Lochmusterbildung nur in der Aktivierungsschicht kann nach bekannter Technik mit Hilfe von zweilagigen Photomasken oder zwei einlagigen Masken erreicht werden. An solchen metallisch blanken Stellen der aktivierten Elektrode ist der Übergangswiderstand bei einem lose federnden Kontakt der Elektroden mit einer metallisch leitenden "Unterlage" praktisch vernachlässigbar.

Das Herstellungsverfahren wird nachfolgend anhand von Beispielen näher erläutert:

### Beispiel 1

Auf eine kathodisch polarisierte Unterlage aus poliertem verchromtem Stahl wurde zunächst eine 50 µm dicke Schicht aus Ni/Zn-Legierung (NilZn-Gewichtsverhältnis 60 : 40) galvanisch abgeschieden. Der Elektrolyt enthielt NiCI₂, ZnCl₂ und H₃B0₃. Elektrolysiert wurde bei 60°C und kathodischer Stromdichte von 5 A/dm^{2.} Danach wurde eine 150 um dicke Schicht von reinem Nickel abgeschieden. Elektrolysiert wurde mit einer Stromdichte von 5 A/dm² und Badtemperatur von 50° C in einem Elektrolyten, der NiS0₄, NaCI und H₃B0₃ enthielt. Anschließend wurde eine dritte 50 µm dicke Ni/Zn-Schicht gleicher Zusammensetzung wie die erste galvanisch hergestellt.

Das so entstandene Blech aus drei Schichten wurde von der Edelstahlelektrode mechanisch abgezogen (Fig. 1) und anschließend mit heißer KOH behandelt, so daß sich Zn auflöste und eine poröse Nickelschicht hinterließ. Auf diese Weise wurde eine auf beiden Seiten mit Raneynickel katalytisch beschichtete Elektrode erhalten, die als Anode und Kathode für eine alkalische Wasserelektrolyse verwendet wurde: In 10 M KOH wurden bei 100°C und einer Stromdichte von 200 mA/cm² folgende Potentialwerte gegen eine HgO-Bezugselektrode gemessen:
Kathodisch: - 1005 mV
Anodisch: + 490 mv

Die Summe beider Potentiale ergibt 1495 mV. Eine Wasserelektrolyse mit diesen Elektroden und einem NiO-Diaphragma arbeitete bei einer Zellspannung von 1,53 V. Beides sind außerordentlich gute Kenndaten.

### Beispiel 2

Auf einer polierten verchromten Stahlunterlage wurde nach der bei gedruckten Schaltungen üblichen Technik fotographisch eine Lackmaske erzeugt, deren Muster die galvanische Abscheidung eines Lochblechs (Lochdurchmesser 4 mm, freie Oberfläche 41 %) ermöglichte. Wie in Beispiel 1 wurden wiederum drei Schichten galvanisch abgeschieden (erste Ni/Zn, zweite Ni, dritte Ni/Zn), das so entstandene Lochblech von der Edelstahlunterlage mechanisch abgezogen und mit KOH aktiviert.

Die erhaltenen aktiven Elektroden wurden gemeinsam mit einem NiO-Diaphragma in eine Elektrolysezelle für die alkalische Wasserelektrolyse eingebaut und die Elektrolyse durchgeführt. In KOH-Lösung wurde bei 1000C und 200 mA/cm² eine Zellspannung von 1,52 V gemessen. Die gesamte Strom-Spannungskurve ist in Figur 2 dargestellt.

Die vorstehenden beiden Beispiele zeigen deutlich, daß man gemäß der Erfindung sehr einfach aktive Elektroden für alkalische Elektrolysen erhalten kann. Die Beschichtungs-und Elektrodenformen lassen sich ähnlich wie bei den gedruckten Schaltungen leicht vorgeben und variieren.

Die gemäß der Erfindung hergestellten Elektroden zeichnen sich nicht nur durch hohe Effektivität sondern auch durch leichte Herstellbarkeit und geringeren Materialverbrauch aus, und sie sind daher sehr preiswert. Sehr dünne, großflächige, aktive Elektroden sind im übrigen galvanisch nur so einwandfrei herstellbar: Ausgehend von einem vorgegebenen dünnen Nickelblech von beispielsweise 150 ₁₁m könnten größere Elektroden wegen der oben erwähnten Kontaktschwierigkeiten galvanisch durch Ni/Zn-Abscheidung und anschließende Laugebehandlung nicht einheitlich und kontrolliert aktiviert werden.

### Beispiel 3

Die Verfahrensweise von Beipiel 1 wurde wiederholt, jedoch wurde die Nickelschicht aus einem Elektrolyten mit darin aufgewirbeltem Carbonylnickelpulver abgeschieden, so daß zusammen mit der sich bildenden Nickelschicht Pulverpartikeln galvanisch fixiert wurden. Auf diese Weise konnte in die Ni-Zwischenschicht eine Aufrauhung eingebaut werden, die für manche Zwecke nützlich ist, wie z. B. zur Verminderung von Potentialdifferenzen durch Vergrößerung der geometrischen Oberfläche. Diese Elektrode zeigte ebenfalls nach dem Aktivieren die gleichen ausgezeichneten Eigenschaften bei der Wasserelektrolyse wie die Elektrode gemäß Beispiel 1.

Man kann selbstverständlich auch Elektroden herstellen, die nur auf zwei Schichten basieren (einer Ni-Schicht und einer aktivierbaren Ni-Zn-Legierungsschicht). Bei der Abscheidung der Legierung kann ferner durch Variation der Stromdichte für ein sich änderndes Ni : Zn Verhältnis gesorgt werden, und auf diese Weise nicht nur drei diskrete Schichten sondern ein mehrschichtiges Material erzeugt werden. Letztere Verfahrensweise ist für gewisse Spezialzwecke von Nutzen.

## Patentansprüche

1. Verfahren zur Herstellung von aktivierten Elektroden aus Grundmetall auf der Basis von Eisen, Kobalt oder Nickel mit aktiver Beschichtung durch galvanische Abscheidung und Aktivierung,
dadurch gekennzeichnet,
daß man auf einem entfernbaren elektrisch leitenden Träger sowohl die zur Bildung der aktiven Schicht(en) erforderliche aktivierbare Legierung aus dem Grundmetall und durch Läugebehandlung herauslösbarem Metall als auch das Grundmetall in der für die herzustellende Elektrode erforderlichen Reihenfolge nacheinander abscheidet und den Träger entfernt, wobei die aktivierbare Legierung vor, während oder nach Entfernung des Trägers durch Laugebehandlung aktiviert wird.

2. Verfahren nach Anspruch 1,
dadurch gekennzeichnet,
daß als aktivierbare Legierung eine Legierung aus dem Grundmetall und Zink abgeschieden wird.

3. Verfahren nach Anspruch 1 oder 2,
dadurch gekennzeichnet,
daß der entfernbare, elektrisch leitende Träger vor der Galvanisierung durch Molettieren oder photolacktechnisch mit einem zur gewünschten Elektrodenstruktur korrespondierenden Isolierlackmuster versehen wird.

4. Verfahren nach einem der vorangehenden Ansprüche,
gekennzeichnet durch
eine zweimalige Abscheidung von aktivierbarer Legierung mit dazwischen abgeschiedener Grundmetallschicht.

5. Verfahren nach einem der vorangehenden Ansprüche,
dadurch gekennzeichnet,
daß zusammen mit der Grundmetallabscheidung laugebeständiges Metallpulver galvanisch fixiert wird.

6. Verfahren nach Anspruch 5,
dadurch gekennzeichnet,
daß als laugebeständiges Metallpulver Nickelpulver fixiert wird.

7. Verfahren nach einem der vorangehenden Ansprüche,
dadurch gekennzeichnet,
daß zumindest eine der aktivierbaren Schichten mit einem für die spätere Druckkontaktierung der Elektrode an freiliegendem Grundmetall erforderlichen Lochmuster erzeugt wird.

8. Verfahren nach einem der vorangehenden Ansprüche,
dadurch gekennzeichnet,
daß die aktivierbare Legierung in einer Dicke von 10 bis 100 um und das Grundmetall selbst in einer Dicke von 0,1 bis 0,5 mm abgeschieden wird.

9. Verfahren nach Anspruch 8,
dadurch gekennzeichnet,
daß das Grundmetall selbst in einer Dicke von 0,1 bis 0,3 mm abgeschieden wird.

10. Verfahren nach einem der vorangehenden Ansprüche,
dadurch gekennzeichnet,
daß die Abscheidung mit einer Stromdichte von 20 bis 20 A/dm² erfolgt.

11. Aktivierte Elektroden einer Stärke von < 1 mm mit einem Grundmetall auf der Basis von Eisen, Kobalt oder Nickel mit zumindest einseitiger poröser Grundmetallschicht erhalten nach einem der vorangehenden Ansprüche.

## Claims

1. Process for the manufacture of activated electrodes consisting of basis metal based on iron, cobalt or nickel with active coating by electrodeposition and activation, characterised in that both the activatable alloy necessary for the formation of the active layer(s) and consisting of basis metal and metal which can be dissolved out by treatment with lye, and the basis metal are successively deposited on a removable electrically conductive carrier in the sequence necessary for the electrode to be manufactured, and the carrier is removed, the activatable alloy being activated by treatment with lye before, during or after the removal of the carrier.

2. Process according to claim 1, characterised in that, as activatable alloy, an alloy consisting of the basis metal and zinc is deposited.

3. Process according to claim 1 or 2, characterised in that, before the electrodeposition, the removable electrically conductive carrier is provided with an insulating lacquer pattern corresponding to the desired electrode structure by means of an embossed roller or by the photographic lacquer technique.

4. Process according to one of the preceding claims, characterised by a deposition of activatable alloy in two stages with a layer of basis metal deposited therebetween.

5. Process according to one of the preceding claims, characterised in that alkali-resistant metal powder is fixed by electrodeposition together with the deposition of basis metal.

6. Process according to claim 5, characterised in that nickel powder is fixed as alkali-resistant metal powder.

7. Process according to one of the preceding claims, characterised in that at least one of the activatable layers is produced with a pattern of holes necessary for the subsequent pressure contacting of the electrode on exposed basis metal.

8. Process according to one of the preceding claims, characterised in that the activatable alloy is deposited in a thickness of 10 to 100 11m and the basis metal itself in a thickness of 0.1 to 0.5 mm.

9. Process according to claim 8, characterised in that the basis metal is deposited in a thickness of 0.1 to 0.3 mm.

10. Process according to one of the preceding claims, characterised in that the deposition takes place with a current density of 10 to 20 A/dm².

11. Activated electrodes of a thickness of < 1 mm with a basis metal based on iron, cobalt or nickel with a porous layer of basis metal at least on one side, obtained in accordance with one of the preceding claims.

## Revendications

1. Procédé de fabrication d'électrodes activées en un métal de base constitué fondamentalement de fer, de cobalt ou de nickel et ayant un revêtement actif, par dépôt par électrolyse et par activation,
caractérisé en ce qu'il consiste à déposer sur un support, conducteur de l'électricité et susceptible d'être enlevé, aussi bien l'alliage activable nécessaire à la formation de la (les) couche(s) active(s) et constitué du métal de base et du métal qui peut être enlevé par traitement par une lessive, que le métal de base, l'un après l'autre en la succession d'opérations qui est nécessaire pour les électrodes à préparer et à enlever le support, l'alliage activable étant activé par traitement par une lessive avant, pendant ou après l'enlèvement du support.

2. Procédé suivant la revendication 1,
caractérisé en ce qu'il consiste à déposer comme alliage activable, un alliage en le métal de base et le zinc.

3. Procédé suivant la revendication 1 ou 2,
caractérisé en ce qu'il consiste, avant le dépôt par électrolyse, à munir le support, conducteur de l'électricité et susceptible d'être enlevé, par moletage ou par une technique par vernis photosensible, d'une configuration de vernis isolant correspondant à la structure souhaitée pour les électrodes.

4. Procédé suivant l'une des revendications précédentes,
caractérisé en ce qu'il consiste à effectuer deux fois le dépôt d'alliage susceptible d'être activé avec, entre les deux, le dépôt d'une couche métallique de base.

5. Procédé suivant l'une des revendications précédentes,
caractérisé en ce qu'il consiste à fixer par électrolyse de la poudre métallique résistant à la lessive, en même temps que l'on dépose le métal de base.

6. Procédé suivant la revendication 5,
caractérisé en ce qu'il consiste à fixer de la poudre de nickel comme poudre métallique résistant à la lessive.

7. Procédé suivant l'une des revendications précédentes,
caractérisé en ce qu'il consiste à produire au moins l'une des couches susceptibles d'être activées qui a la configuration de perforation qui est nécessaire pour la mise en contact ultérieure sous pression de l'électrode sur le métal de base à nu.

8. Procédé suivant l'une des revendications précédentes,
caractérisé en ce qu'il consiste à déposer l'alliage susceptible d'être activé en une épaisseur de 10 à 100 Ilm et le métal de base lui-même en une épaisseur de 0,1 à 0,5 mm.

9. Procédé suivant la revendication 8,
caractérisé en ce qu'il consiste à déposer le métal de base lui-même en une épaisseur de 0,1 à 0,3 mm.

10. Procédé suivant l'une des revendications précédentes,
caractérisé en ce qu'il consiste à effectuer le dépôt sous une densité de courant de 10 à 20 A/dₘ2.

11. Electrode activée, d'une épaisseur inférieure à 1 mm, comprenant un métal de base consistant essentiellement en fer, cobalt ou nickel et une couche de métal de base, poreuse au moins d'un côté, obtenue par un procédé suivant l'une des revendications précédentes.
